# EUROPÄISCHE PATENTSCHRIFT

(11) **EP 0 301 170 B1**
(45) Veröffentlichungstag und Bekanntmachung des Hinweises auf die Patenterteilung: **28.11.1990**
(21) Anmeldenummer: 88105666.7
(22) Anmeldetag: 09.04.1988
(51) Int. Cl.: B22D 11/06

(54) **Verfahren zum Herstellen dünner Metallbänder**
Process for the production of thin band
Procédé pour la fabrication de bandes fines

(30) Priorität: 29.07.1987 DE 3725010
(43) Veröffentlichungstag der Anmeldung: 01.02.1989
(73) Patentinhaber: Krupp Stahl AG, 44793 Bochum (DE)
(72) Erfinder: Hentrich, Robert, Dipl.-Phys., D-5900 Siegen (DE); Dubke, Mathias, Dipl.-Phys. Dr. Ing., D-5900 Siegen (DE); Hanke, Karl-Heinz, Dipl.-Ing., D-5910 Kreuztal/Westf. (DE)
(74) Vertreter: Cohausz & Florack Patentanwälte

(56) Entgegenhaltungen:
- EP-A- 0 198 669
- PATENT ABSTRACTS OF JAPAN, Band 11, Nr. 10 (M-552)[2457], 10. Januar 1987; & JP-A-61 186 153 (NIPPON STEEL CORP.) 19-08-1986
- PATENT ABSTRACTS OF JAPAN, Band 9, Nr. 60 (M-364)[1783], 16. März 1985; & JP-A- 59 193 735 (NIPPON KOKAN K.K.) 02-11-1984
- PATENT ABSTRACTS OF JAPAN, Band 12, Nr. 27 (M-662)[2874], 27. Januar 1988; & JP-A-62 183 940 (SUMITOMO HEAVY IND. LTD) 12-08-1987
- PATENT ABSTRACTS OF JAPAN, Band 11, Nr. 278 (M-623)[2725], 9. September 1987; & JP-A-62 77 156 (NIPPON STEEL CORP.) 09-04-1987
- PATENT ABSTRACTS OF JAPAN, Band 9, Nr. 142 (M-388)[1865], 18. Juni 1985; & JP A 60 21 161 (MITSUBISHI JUKOGYO K.K.) 02-02-1985
- PATENT ABSTRACTS OF JAPAN, Band 5, Nr. 119 (M-81)[791], 31. Juli 1981; & JP-A- 56 59 566 (YUASA DENCHI K.K.) 23-05-1981

## Beschreibung

Die Erfindung betrifft ein Verfahren zum Herstellen dünner Metallbänder gemäß Oberbegriff des Patentanspruches 1 und eine Bandgießmaschine mit zwei Gießrollen zur Durchführung des Verfahrens.

Das gattungsgemäße Verfahren ist durch die europäische Patentanmeldung Nr. 0 198 669 bekannt. Die gattungsgemäße Schrift zeigt eine Zweirollen-Bandgießmaschine mit einer im Durchmesser großen unteren Gießrolle und einer kleinen oberen Gießrolle, die miteinander den Gießschlitz bilden. Die Metallschmelze läuft aus einem feuerfesten Behälter über einen Kanal auf den Gießschlitz zu und verläßt diesen als dünnes Band.

Beim Einsatz des gattungsgemäßen Verfahrens zum Herstellen von dünnen Bändern mit Banddicken in der Größenordnung um 1 - 3 mm und Bandbreiten von 500 bis 1200 mm ergeben sich aus den konstruktiven Gegebenheiten der Zuführung der Schmelze zu den Gießrollen verfahrenstechnische Probleme, die in der Veränderung des Geschwindigkeitsgradienten der Schmelze auf dem Wege vom Behälter zum Gießschlitz ihre Ursache haben können. Dies kann in thermisch kritischen Bereichen, nämlich beim Übergang der Schmelze vom Kanal in den Einzugsbereich der Gießrollen zu einer unerwünschten vorzeitigen Unterkühlung der Schmelze führen. Um solche Erscheinungen zu vermeiden, muß das gattungsgemäße Verfahren ggf. durch eine Anhebung der Temperatur der Metallschmelze, so betrieben werden, daß ein örtlicher Temperaturabfall verfahrenstechnisch noch hingenommen werden kann.

Aufgabe der Erfindung ist es, das gattungsgemä-Be Verfahren gegenüber Schwankungen in den thermischen Verhältnissen unempfindlicher zu machen.

Diese Aufgabe wird erfindungsgemäß dadurch gelöst, daß die Schmelze während des Gießens an der Unterseite des Kanals unmittelbar vor dem Kontakt der Schmelze mit der Unterrolle aufgeheizt und die Kühlwirkung der Unterrolle auf die Schmelze im Aufheizbereich durch oberflächliches Erwärmen des Rollenmantels partiell vermindert wird.

Besonders vorteilhaft hat es sich erwiesen, das partielle Aufheizen der Schmelze und das partielle oberflächliche Erwärmen des RoHenmantels der Unterrolle gemäß Anspruch 2 über ein elektromagnetisches Feld induktiv vorzunehmen.

Über die Erfindung wird nun neben der regelbaren Kühlwirkung insbesondere der Unterrolle und neben der Veränderbarkeit der Umfangsgeschwindigkeit der Gießrollen ein weiterer Parameter zur Steuerung und Regelung der Gießmaschine eingebracht, der es gemäß Anspruch 3 auch gestattet, die Dicke des Fertigbandes über die Intensität der Aufheizung und Erwärmung zu bestimmen. Insbesondere läßt sich hierüber die Feineinstellung der Banddicke vornehmen, die beim gattungsgemäßen Verfahren bekanntlich nicht über ein Festlegen der Achsabstände zwischen den Gießrollen erfolgt - die Oberrolle ist nachgiebig gelagert - sondern sich aus den Abkühlungsbedingungen ergibt.

Da im Kantenbereich mit einem erhöhten Wärmeabfluß zu rechnen ist, kann es zweckmäßig sein, gemäß Patentanspruch 4 zu verfahren und der Metallschmelze wie auch der Unterrolle und/oder der Oberrolle jeweils von beiden Seiten auf einer vom Heizbereich ausgehenden, auf den Gießschlitz gerichteten Teilstrecke über jeweils ein weiteres elektromagnetisches Feld induktiv Wärme zuzuführen.

Insgesamt führt des erfindungsgemäße Verfahren durch das örtlich begrenzte Aufheizen der Schmelze zu einer Beseitigung eventueller Anbackungen und verhindert ein Erstarren der Schmelze in diesem thermisch kritischen Bereich. In Verbindung mit dem Aufheizen der Unterrolle ist eine gleichsam untersetzte Banddickenregelung möglich. Bei Verwendung eines elektromagmetischen Feldes zum Aufheizen der Metallschmelze ist eine zusätzliche Kraftwirkung im Spalt zwischen dem Kanal und der Unterrolle und somit eine Spaltabdichtung gegeben.

Die Erfindung ist in bezug auf den Energiehaushalt besonders wirtschaftlich, weil anstelle eines sonst üblichen vorsorglichen Überhitzens der gesamten Metellschmelze nur das Aufheizen einer Teilmenge der Metallschmelze erforderlich ist.

Die Verwendung von elektromagnetischen Feldern im Zusammenhang mit einem gattungsfremden Verfahren zur Herstellung von metallischem Bandmaterial durch Gießen ist durch die DE-OS 25 48 939 zur Steuerung der Ausbreitung der Schmelze an der Formwand bekannt. Die DE-OS 25 48 939 zeigt auch eine Bandgießmaschine mit nebeneinander liegenden Gießrollen, bei der die Beschickung mit Metallschmelze über elektromagnetische Wanderfelder erfolgt; woraus sich ableiten läßt, daß die zum Band zu verarbeitende Metallschmelze insgesamt der Energieeinwirkung des elektromagnetischen Feldes unterzogen wird. So wird in erheblichem Umfange Energie vergeudet.

In der DE-PS 2950406 ist das Vorheizen der Gießwalzenoberfläche bei einer Einrollen-Bandgießmaschine erwähnt. Dadurch soll vor der Gießdüse Feuchtigkeit von der Walzenoberfläche verdampft und die Dämpfe mittels einer Absaugeinrichtung abgeführt werden. Ein partielles Aufheizen der Schmelze vor deren Kontakt mit der Walzenoberfläche ist hierbei weder vorgesehen noch möglich.

Die Erfindung betrifft weiterhin eine Bandgießmaschine mit zwei einen Gießschlitz begrenzenden, gegensinnig rotierenden Gießrollen in Form einer im Durchmesser größeren, breiteren Unterrolle und einer im Durchmesser kleineren Oberrolle, die schmaler ist als die Unterrolle und deren axiale Erstreckung der Breite eines zu gießenden Fertigbandes entspricht, mit einem feuerfesten Behälter zur Aufnahme einer Metallschmelze, der zur Weiterleitung der Metallschmelze in den Gießschlitz in einen feuerfesten Kanal übergeht, wobei der feuerfeste Kanal mündungsseitig von einem unteren Segment der Oberrolle und einem oberen Segment der Unter rolle und dem Gießschlitz begrenzt wird, und wobei die obere und die untere Stirnfläche, wie auch die seitlichen gekrümmten Stirnflächen der Wände des feuerfesten Kanals mit den Mänteln der Gießrollen Spalte bilden. Diese gattungsgemäße Bandgießmaschine zeichnet sich erfindungsgemäß dadurch aus, daß im unmittelbaren Bereich des Spaltes zwischen der unteren Stirnfläche des feuerfesten Kanals und dem Mantel der Unterrolle eine Heizvorrichtung angeordnet ist, die sich über die gesamte Länge des Spaltes erstreckt.

Eine bevorzugte Ausführungsform der erfindungsgemäßen Zweirollen-Bandgießmaschine enthält gemäß Anspruch 6 als Heizvorrichtung einen Induktor zur Erzeugung eines elektromagnetischen Feldes. Gemäß Anspruch 7 kann bei einer Zweirollen-Bandgießmaschine vorgesehen werden, daß in der unteren Stirnfläche des feuerfesten Kanals mit Abstand vom Boden des feuerfesten Kanals eine Ausnehmung vorgesehen ist, in die der Induktor eingesetzt ist. Auf diese Weise wird die Heizvorrichtung so nah wie möglich an die Stelle gebracht, an der sie ihre örtlich begrenzte Wirkung entfalten soll.

Um im Kantenbereich ein in Grenzen zulässiges Temperaturgefälle möglichst klein zu halten, sieht eine Ausgestaltung der Erfindung gemäß Anspruch 8 vor, daß die Länge des Induktors größer ist als die Länge der unteren Stirnfläche des feuerfesten Kanals.

Die nur in Ausnahmefällen gebotene Ausgestaltung der Erfindung gemäß Anspruch 9, bei der in bezug auf die Längserstreckung von unterer Stirnfläche und Induktor die Mitte des Induktors gegenüber der Mitte der Stirnfläche versetzt angeordnet ist, gewinnt dann an Bedeutung, wenn beidseitig des eigentlichen Gießbereiches unterschiedliche Temperaturverhältnisse vorliegen. Diese lassen sich durch die exzentrische Anordnung des Induktors ausgleichen und sichern so eine gleichmäßige Ausbildung der Bandkanten.

Im nachfolgenden wird die Erfindung anhand der beigefügten Abbildungen beschrieben. Von diesen zeigt
Fig. 1 eine Zweirollen-Bandgießmaschine in schematischer Darstellung.
Fig. 2 eine Bandgießmaschine nach Fig. 1 in perspektivischer Darstellung.
Fig. 3 einen Ausschnitt aus einer Zweirollen-Bandgießmaschine nach Fig. 1
Fig. 4 eine Zweirollen-Bandgießmaschine mit zusätzlichen seitlichen Heizvorrichtungen.

Die in Fig. 1 dargestellte Zweirollen-Bandgießmaschine enthält eine im Durchmesser größere Unterrolle 1 und eine im Durchmesser kleinere Oberrolle 2, die gemeinsam einen Gießschlitz 3 bilden. Die der Unterrolle 1 zugeordnete Welle 4 ist starr gelagert, während die der Oberrolle 2 zugeordnete weitere Welle 5 nachgiebig gelagert ist. Der Gießschlitz 3 erhält erst beim Gießen seine gewünschte Einstellung.

Unterrolle 1 und Oberrolle 2 rotieren gegensinnig, wie es durch zugeordnete Drehpfeile 6 und 7 angeordnet ist.

Zur Bandgießmaschine gehört ein feuerfester Behälter 8 zur Aufnahme einer Metallschmelze 9, wobei der feuerfeste Behälter 8 über einen Kanal 10 mit dem Gießschlitz 3 verbunden ist. Der Kanal 10 ist durch eine untere Wand 11 und eine obere Wand 12 sowie stirnseitig durch ein unteres Segment der Oberrolle 2 wie auch durch ein oberes Segment der Unterrolle 1 begrenzt. In der unteren Wand 11 des Kanales 10 ist ein Induktor 13 eingesetzt. Die elektrischen Anschlüsse des Induktors und seine Kühleinrichtungen sind nicht dargestellt.

Fig. 2 zeigt ergänzend die seitliche Begrenzung des Kanales 10 durch eine Seitenwand 14 und eine weitere Seitenwand 15.

Weiterhin zeigt Fig. 2, daß die Unterrolle einen wesentlich breiteren Mantel 16 aufweist als die Oberrolle 2, deren Mantel 17 schmaler ist. Die Breite der Oberrolle 2 entspricht der Breite eines zu gießenden Bandes.

Der in Fig. 3 dargestellte Ausschnitt aus einer Bandgießmaschine zeigt eine Ausnehmung 18 in der unteren Wand 11, in die der Induktor 13 eingesetzt ist. Durch einen Kreisausschnitt 19 ist der Hauptwirkungsbereich des Induktors 13 angegeben und so angedeutet, daß sich der Bereich, in der die Schmelze 9 im Kanal 10 aufgeheitzt wird, auf einen sehr begrenzten Teil des Kanales 10 beschränkt. Über den Induktor 13 wird auch der gegenüber liegende Teil des Mantels 16 der Unterrolle 1 vorgewärmt und so die ohne dieses Vorwärmen intensivere Kühlwirkung des Mantels 16 örtlich begrenzt vermindert. Zwischen der Stirnfläche der unteren Wand 11 des Kanals 10 und dem Mantel 16 besteht ein Spalt 20, der bei Verwendung eines Induktors 13 als Heizvorrichtung keiner besonderen Abdichtungsmittel bedarf, da das elektromagnetische Feld als Nebenwirkung ein Ausfließen von Metallschmelze durch den Spalt 20 verhindert. Der Spalt 20 kann sogar relativ groß gewählt werden, beispielsweise 2 mm, so daß nicht so strenge Anforderungen an die Toleranzen bei der Herstellung der Unterrolle 1 bzw. der feuerfestseitigen Kante des Spaltes 20 gerichtet werden müssen.

Durch gestrichelte Linien 21 und 21 a ist angedeutet, daß auch seitlich ein zum Gießschlitz 3 hin sich erstreckender Spalt 21 der entsprechenden Seitenwände 14 und 15 des Kananals 10 mit der Unterrolle 1 bzw. ein Spalt 21 a mit der Oberrolle 2 vorhanden ist.

Oberhalb und mit Abstand zum Spalt 20 erstarrt die Schmelze auf dem Mantel 16 durch dessen Kühlwirkung zu einem in seiner Dicke allmählich zunehmenden Unterband 22, welches sich mit einem in der Regel dünneren Oberband 23 im Gießschlitz zum Fertigband 24 vereinigt.

Ohne Heizvorrichtung - um bei Fig. 3 zu bleiben - ohne heizenden Induktor 13 könnte es, wenn die Schmelze 9 nicht heiß genug ist oder beim Anfahren der Gießmaschine in dem durch den Kreisbogen 19 gekennzeichneten Bereich zu einer Art Bärenbildung kommen, die durch den Induktor 13 nicht entstehen kann, wenn auch beim Anfahren der Induktor 13 schon eingeschaltet ist.

Fig. 4 zeigt zusätzlich einen dem jeweiligen seitlichen Spalt 21 der entsprechenden - nicht dargestellten - Seitenwände 14 und 15 des Kanals 10 zugeordneten weiteren Induktor 25, der sich nur auf einen Teilbereich des seitlichen Spaltes 21 erstreckt. Durch diesen Induktor 25 kann der Schmelze 9 und der Unterrolle 1 jeweils von beiden Seiten auf einer vom Heizbereich des Induktors 13 ausgehenden auf den Gießschlitz 3 gerichteten Teilstrecke über jeweils ein weiteres elektromagnetisches Feld induktiv Wärme zugeführt werden.

Die von den Seitenwänden 14 und 15 mit der Oberrolle 2 gebildeten Spalte 21 a können über Induktoren 28 beheizt werden.

Fig. 4 zeigt weiterhin den Kanal 10 als offenen Kanal, der über ein Tauchrohr 26 aus dem feuerfesten Behälter 8 beschickt wird. Die Beschickung wird durch einen regelbaren Stopfen 27 dosiert.

## Patentansprüche

1. Verfahren zum Herstellen dünner Metallbänder mit einem Verhältnis von Banddicke zu Bandbreite von 1 : 200 bis 1 : 3000 aus einer Metallschmelze durch Bandgießen in einer Zweirollen-Bandgießmaschine, wobei die Metallschmelze über einen feuerfesten Kanal einem Gießschlitz, der von den Gießrollen - einer größeren Unterrolle und einer kleineren Oberrolle - begrenzt wird, zugeführt wird und wobei die Schmelze auf den gegensinnig drehenden gekühlten Gießrollen im Gießschlitzbereich zu einem Oberband und einem Unterband erstarrt, die sich im Gießschlitz zum Fertigband vereinen, dadurch gekennzeichnet, daß die Schmelze während des Gießens an der Unterseite des Kanals unmittelbar vor dem Kontakt der Schmelze mit der Unterrolle partiell aufgeheizt und die Kühlwirkung der Unterrolle auf die Schmelze im Aufheizbereich durch oberflächliches Erwärmen des Rollenmantels partiell vermindert wird.

2. Verfahren nach Anspruch 1, dadurch gekennzeichnet, daß das partielle Aufheizen der Schmelze und das partielle oberflächliche Erwärmen des Rollenmantels der Unterrolle über ein elektromagnetisches Feld induktiv erfolgt.

3. Verfahren nach einen der Ansprüche 1 und 2,dadurch gekennzeichnet, daß die Dicke des Fertigbandes über die Intensität der Aufheizung und Erwärmung bestimmt wird.

4. Verfahren nach einem der Ansprüche 1 bis 3, dadurch gekennzeichnet, daß der Schmelze, der Unterrolle und/oder der Oberrolle jeweils von beiden Seiten auf einer vom Heizbereich ausgehenden auf den Gießschlitz gerichteten Teilstrecke über jeweils ein weiteres elektromagnetisches Feld induktiv Wärme zugeführt wird.

5. Bandgießmaschine
- mit zwei einen Gießschlitz begrenzenden, gegensinnig rotierenden Gießrollen in Form einer im Durchmesser größeren, breiteren Unterrolle und einer im Durchmesser kleineren Oberrolle, die schmaler ist als die Unterrolle und deren axiale Erstreckung der Breite eines zu gießenden Fertigbandes entspricht,
- mit einen feuerfesten Behälter zur Aufnahme einer Metallschmelze, der zur Weiterleitung der Metallschmelze in den Gießschlitz in einen feuerfesten Kanal übergeht, wobei der feuerfeste Kanal mündungsseitig von einem unteren Segment der Oberrolle und einem oberen Segment der Unterrolle und dem Gießschlitz begrenzt wird, und wobei die untere Stirnfläche wie auch die seitlichen gekrümmten Stirnflächen der Wände des feuerfesten Kanals mit den Mänteln der Gießrollen Spalte bilden, insbesondere zur Durchführung eines der Verfahren nach den Ansprüchen 1 bis 4, dadurch gekennzeichnet, daß im unmittelbaren Bereich des Spaltes (20) zwischen der unteren Stirnfläche des feuerfesten Kanals (10) und dem Mantel (16) der Unterrolle (1) eine Heizvorrichtung angeordnet ist, die sich über die gesamte Länge des Spaltes (20) erstreckt.

6. Zweirollen-Bandgießmaschine nach Anspruch 5, dadurch gekennzeichnet, daß die Heizvorrichtung ein Induktor (13) zur Erzeugung eines elektromagnetischen Feldes ist.

7. Zweirollen-Bandgießmaschine nach Anspruch 6, dadurch gekennzeichnet, daß in der unteren Stirkfläche des feuerfesten Kanals (10) mit Abstand vom Boden des feuerfesten Kanals (10) eine Ausnehmung (18) vorgesehen ist, in die der Induktor (13) eingesetzt ist.

8. Zweirollen-Bandgießmaschine nach einem der Ansprüch 6 und 7, dadurch gekennzeichnet, daß die Länge des Induktors (13) größer ist als die Länge des Spaltes (20) zwischen der unteren Stirnfläche des feuerfesten Kanals (10) und der Unterrolle (1).

9. Zweirollen-Bandgießmaschine nach Anspruch 8, dadurch gekennzeichnet, daß in Bezug auf die Längserstreckung des unteren Spaltes (20) und Induktor (13) die Mitte des Induktors (13) gegenüber der Mitte des Spaltes (20) versetzt angeordnet ist.

10. Zweirollen-Bandgießmaschine nach den Ansprüchen 5 bis 9, dadurch gekennzeichnet, daß den von den Seitenwänden (14, 15) des Kanals (10) mit der Unterrolle (1) gebildeten Spalten (21) je ein weiterer Induktor (25) zugeordnet ist, der sich ausgehend vom Heizbereich des Induktors (13) nur auf einen Teilbereich des jeweiligen Spaltes (21) erstreckt.

11. Zweiroll.en-Bandgießmaschine nach den Ansprüchen 5 bis 10, dadurch gekennzeichnet, daß den von den Seitenwänden (14,15) des Kanals (10) mit der Oberrolle (2) gebildeten Spalten (21 a) je ein Induktor (28) zugeordnet ist.

## Revendications

1. Procédé pour la fabrication de bandes métalliques minces avec un rapport de l'épaisseur de bande à la largeur de bande de 1:200 à 1:3000, à partir d'une masse métallique fondue, par coulée de bandes dans une machine à couler pour bandes à deux cylindres, la masse métallique fondue étant amenée par un canal réfractaire à une fente de coulée qui est délimitée par les cylindres de coulée un cylindre inférieur plus grand et un cylindre supérieur plus petit, la masse métallique fondue se solidifiant dans la zone de la fente de coulée, sur les cylindres de coulée refroidis tournant en sens inverse, en une bande supérieure et une bande inférieure qui se réunissent dans la fente de coulée pour former la bande finie, caractérisé en ce que la masse fondue est chauffée partiellement pendant la coulée sur la face inférieure du canal immédiatement avant le contact de la masse fondue avec le cylindre inférieur, et l'action de refroidissement du cylindre inférieur sur la masse fondue dans la zone d'échauffement est réduite partiellement par chauffage superficiel de la chemise du cylindre.

2. Procédé selon la revendication 1, caractérisé en ce que l'échauffement partiel de la masse fondue et le chauffage superficiel partiel de la chemise de cylindre du cylindre inférieur, sont effectués de manière inductive par un champ électromagnétique.

3. Procédé selon l'une des revendications 1 et 2, caractérisé en ce que l'épaisseur de la bande finie est réglée par l'intensité de l'échauffement et du chauffage.

4. Procédé selon l'une des revendications 1 à 3, caractérisé en ce qu'on amène de la chaleur inducti- vement, par un champ électromagnétique supplémentaire respectif, à la masse métallique fondue, au cylindre inférieur et/ou au cylindre supérieur respectivement des deux côtés sur une distance partielle partant de la zone de chauffage et dirigée vers la fente de coulée.

5. Une machine à couler pour bandes
- avec deux cylindres de coulée tournant en sens inverse et délimitant une fente de coulée, sous forme d'un cylindre inférieur plus large de diamètre plus élevé et d'un cylindre supérieur de diamètre plus faible qui est plus étroit que le cylindre inférieur et dont l'étendue axiale correspond à la largeur d'une bande finie à couler
- avec un récipient réfractaire pour recevoir une masse métallique fondue, qui se transforme en un canal réfractaire pour conduire plus loin la masse métallique fondue dans la fente de coulée, le canal réfractaire étant délimité du côté de l'embouchure par un segment inférieur du cylindre supérieur et un segment supérieur du cylindre inférieur et la fente de coulée, la surface frontale inférieure, ainsi que les surfaces frontales courbées latéralement, des parois du canal réfractaire formant des fentes avec les chemises des cylindres de coulée, en particulier pour la mise en oeuvre d'un des procédés selon les revendications 1 à 4, caractérisé en ce qu'un dispositif de chauffage, qui s'étend sur toute la longueur de la fente (20), est disposé dans la zone immédiate de la fente (20) entre la surface frontale inférieure du canal réfractaire (10) et la chemise (16) du cylindre inférieur (1).

6. Machine à couler pour bandes à deux cylindres selon la revendication 5, caractérisé en ce que le dispositif de chauffage est un inducteur (13) pour engendrer un champ électromagnétique.

7. Machine à couler pour bandes à deux cylindres selon la revendication 6, caractérisé en ce qu'un évidement (18), dans lequel est monté l'inducteur (13) est prévu dans la surface frontale inférieure du canal réfractaire (10), écarté du fond du canal réfractaire (10).

8. Machine à couler pour bandes à deux cylindres selon l'une des revendications 6 et 7, caractérisée en ce que la longueur de l'inducteur (13) est supérieure à la longueur de la fente (20) entre la surface frontale inférieure du canal réfractaire (10) et le cylindre inférieur (1).

9. Machine à couler pour bandes à deux cylindres selon la revendication 8, caractérisée en ce que le milieu de l'inducteur (13) est disposé décalé par rapport au milieu de la fente (20) en ce qui concerne l'étendue longitudinale de la fente inférieure (20) et de l'inducteur (13).

10. Machine à couler pour bandes à deux cylindres selon les revendications 5 à 9, caractérisée en ce qu'un inducteur supplémentaire (25) qui s'étend en partant de la zone de chauffage de l'inducteur (13) seulement sur une zone partielle de la fente (21) respective, est adjoint à chacune des fentes (21) formées par les parois latérales (14, 15) du canal (10) avec le cylindre inférieur (1).

11. Machine à couler pour bandes à deux cylindres selon les revendications 5 à 10, caractérisée en ce qu'un inducteur (28) est adjoint à chacune des fentes (21 a) formées par les parois latérales (14, 15) du canal (10) avec le cylindre supérieur (2).

## Claims

1. A process for the manufacture of thin metal strips having a thickness/ratio of 1:200 to 1:3000 from a metal melt by strip casting in a twin roller strip casting machine, wherein the metal melt is supplied via a refractory channel to a casting slot bounded by the casting rollers, namely a larger lower roller and a smaller upper roller, the melt solidifying on the oppositely rotating cooled casting rollers in the casting slot zone to form an upper strip and a lower strip which are united in the casting slot to form the finished strip, characterized in that during casting the melt is partially heated on the underside of the channel immediately prior to contact between the melt and the lower roller, and the cooling effect of the lower roller on the melt is partially reduced in the heating zone by the surface heating of the generated surface of the roller.

2. A process according to claim 1, characterized in that the partial heating of the melt and the partial surface heating of the generated surface of the lower roller are performed inductively via an electromagnet field.

3. A process according to one of claims 1 or 2, characterized in that the thickness of the finished strip, is determined by the intensity of said heating and surface heating.

4. A process according to one of claims 1 to 3, characterized in that inductive heat supplied via a further electromagnet field is supplied to the melt, the lower roller and/or the upper roller in each case from both sides over a partial distance starting from the heating zone and directed towards the casting slot.

5. A strip casting machine having:
two oppositely rotating casting rollers, bounding a casting slot, in the form of a wider lower roller of larger diameter and an upper roller of smaller diameter which is narrower than the lower roller and whose axial extension corresponds to the width of a finished strip to be cast;
a refractory tank which receives a metal melt and, to convey the metal melt to the casting slot, merges into a refractory channel bounded on the mouth side by a lower segment of the upper roller and an upper segment of the lower roller and the casting slot, the lower end face and also the lateral curved end faces of the walls of the refractory channel cooperating with the generated surfaces of the casting rollers to form gaps, more particularly for the performance of one of the methods set forth in claims 1 to 4, characterized in that a heating device extending over the whole length of the gap (20) is disposed in the immediate zone thereof, between the lower end face of the refractory channel (10) and the generated surface (16) of the lower roller (1).

6. A twin roller strip casting machine according to claim 5, characterized in that the heating device is an inductor (13) for producing an electromagnet field.

7. A twin roller strip casting machine according to claim 6, characterized in that a recess (18) into which the inductor (13) is inserted is provided in the lower end face of the refractory channel (10) at a distance from the bottom thereof.

8. A twin roller strip casting machine according to one of claims 6 or 7, characterized in that the length of the inductor (13) is greater than the gap (20) between the lower end face of the refractory channel (10) and the lower roller (1).

9. A twin roller strip casting machine according to claim 8, characterized in that the centre of the inductor (13) is disposed offset in relation to the centre of the gap (20) with reference to the longitudinal extension of the lower gap (20) and inductor (13).

10. A twin roller strip casting machine according to claims 5 to 9, characterized in that associated with each of the gaps (21) formed by the side walls (14, 15) of the channel (10) with the under roller (1) is a further inductor (25) which extends starting from the heating zone of the inductor (13) only over a portion of the zone of each gap (21).

11. A twin roller strip casting machine according to claims 5 to 10, characterized in that an inductor (28) is associated with each of the gaps (21 a) formed by the side walls (14, 15) of the channel (10) with the upper roller (2).
